# EUROPÄISCHE PATENTSCHRIFT

(11) **EP 1 361 297 B1**
(45) Veröffentlichungstag und Bekanntmachung des Hinweises auf die Patenterteilung: **28.07.2004**
(21) Anmeldenummer: 02008422.4
(22) Anmeldetag: 12.04.2002
(51) Int. Cl.: C25F 1/00, C25D 11/36, C25D 11/34

(54) **Verfahren zum Reinigen und Passivieren von Zink- und Zinklegierungsoberflächen**
Method for cleaning and passivation of the surfaces of zinc or zincalloys
Procédé pour nettoyage et passivation des couches de zinc ou des alliages de zinc

(43) Veröffentlichungstag der Anmeldung: 12.11.2003
(73) Patentinhaber: Franz, Wolf-Dieter, 82538 Geretsried (DE)
(72) Erfinder: Franz, Wolf-Dieter, 82538 Geretsried (DE)
(74) Vertreter: Szynka, Dirk

(56) Entgegenhaltungen:
- US-A- 3 663 386
- US-A- 3 716 462
- US-A- 4 133 724
- PATENT ABSTRACTS OF JAPAN vol. 010, no. 123 (C-344), 8. Mai 1986 (1986-05-08) & JP 60 248898 A (CHIYOUBEE TAGUCHI), 9. Dezember 1985 (1985-12-09)

## Beschreibung

Diese Erfindung bezieht sich auf ein neues Verfahren zum Behandeln von Oberflächen von Druckgussteilen aus Zink und Zinklegierungen. Ziel der Behandlung ist eine Reinigung und gewisse Konservierung der gereinigten Oberfläche. Die Zinklegierungen, auf die diese Erfindung abzielt, enthalten einen wesentlichen Anteil Zn, insbesondere mindestens 90 Gew.% Zn.

Es sind eine Vielzahl von Verfahren zum Reinigen von Zinklegierungsoberflächen bekannt. Zum Teil leiden diese bekannten Verfahren an dem Nachteil, dass eine größere Zahl aufeinander folgender Behandlungsschritte und damit ein vergleichsweise großer Aufwand nötig sind. Zu einem anderen Teil weisen die bekannten Verfahren ungenügende Reinigungswirkungen bezüglich bestimmter Substanzen auf, beispielsweise werden Trennmittelrückstände, etwa Polysilane, nicht wirklich zuverlässig entfernt.

Dieser Erfindung liegt insgesamt das technische Problem zugrunde, ein sowohl hinsichtlich seiner Reinigungseigenschaften als auch hinsichtlich seiner Unempfindlichkeit gegen die Legierungszusammensetzung als auch in ökonomischer Hinsicht effizientes Verfahren zum Reinigen und Passivieren von Zink- und Zinklegierungsoberflächen von Druckgussteilen anzugeben.

Die US 4133724 offenbart ein Verfahren zum Anodisieren von Metallschichten auf Verbindungshalbleiteroberflächen mit einer Mischung aus einer Säure und einem Mittel zur Verhinderung der Auflösung des Metalls. Neben Aluminium wird als Metall u.a. Zink genannt. Als Saure wird u.a. Phosphorsäure genannt und als Mittel zur Verhinderung der Metallauflösung u.a. ein Alkohol. Die Metallschichten werden vollständig anodisiert.

Die Erfindung richtet sich auf ein Verfahren, bei dem die Oberfläche passiviert wird, gekennzeichnet durch einen Behandlungsschritt in einer Lösung, die Phosphorsäure und einen Alkohol enthält, bei dem die Oberfläche anodisch geschaltet ist.

Vorteilhafte Ausgestaltungen des erfindungsgemäßen Verfahrens sind in den abhängigen Ansprüchen aufgeführt.

Es hat sich herausgestellt, dass mit dem erfindungsgemäßen anodischen Reinigungsverfahren eine sehr gründliche und gleichzeitig breite Reinigungswirkung erzielt wird. Der anodische Reinigungsschritt in der Lösung mit Phosphorsäure und dem Alkohol hat sowohl hinsichtlich einer Entfettung als auch Anätzung der Oberfläche eine gute Effizienz und ist außerdem in der Lage, auch problematische Rückstände wie etwa Polysilantrennmittel zu entfernen.

Infolge des anodischen Betriebs ist dem erfindungsgemäßen Reinigungsverfahren vor allem bei einem geringen Wassergehalt der Lösung (Elektrolyt) eine gewisse inhibierende Wirkung inhärent, so dass ein zu großer Materialabtrag verhindert wird. Der Wassergehalt beträgt vorzugsweise höchstens 5 Vol%.

Nach dem erfindungsgemäßen Behandlungsschritt mit der Phosphorsäure und Alkohol enthaltenden Lösung entsteht durch Phosphorsäurereste auf der behandelten Oberfläche bei einer nachfolgenden Verdünnung, etwa bei einem Spülschritt, eine dünne Zinkphosphatschicht. Diese Zinkphosphatschicht bildet eine effektive Passivierung der Oberfläche. Sie kann bei nachfolgenden Schritten, etwa bei einer galvanischen Kupferbeschichtung, wieder abgelöst werden.

Das erfindungsgemäße Reinigungs- und Passivierungsverfahren kann vorteilhafterweise mit einem neutralen Spülschritt, etwa in Wasser, mit einem pH-Wert von etwa 7 abgeschlossen werden. Es sind jedoch auch andere Schritte denkbar, bei denen eine Zinkphosphatpassivierungsschicht entsteht, insbesondere wässrige Spül- und Behandlungsschritte bei abweichenden pH-Werten, solange diese mit der Zinkphosphatschicht verträglich sind.

Im Detail lässt sich die Reinigungswirkung und insbesondere die Ätzwirkung durch die Wahl der elektrischen Parameter des anodischen Reinigungsbetriebs einstellen und damit in Abhängigkeit von der speziell in Betracht kommenden Legierung optimieren. Beispielsweise kann mit einer bestimmten anodischen Stromdichte gearbeitet werden. Damit hat man einen Optimierungsparameter in der Hand, der die Lösungszusammensetzung nicht verändert. Es kann damit auch bei ein und derselben Lösung mit verschiedenen Legierungen optimal gearbeitet werden. Natürlich lässt sich auch die Lösungszusammensetzung legierungsabhängig optimieren, wenngleich die Erfinder hier keine kritischen Abhängigkeiten feststellen konnten.

Als Alkohol kommen die üblichen Alkohole wie Methanol, Ethanol, Propanol, Butanol und höherwertige Alkohole sowie deren Derivate wie etwa Isopropanol in Betracht. Außerdem aber auch Diole, Polyether und andere Alkohole. Eine günstige Wahl sind Butanol und Isopropanol. Natürlich können auch zwei oder mehrere Alkohole in Mischung auftreten.

Die anodische Stromdichte auf der anodisch gepolten Oberfläche kann vorteilhafterweise zwischen 10, 30 oder 50 A/m² als Untergrenze und 500 A/m² als Obergrenze liegen und wird, wie bereits zuvor ausgeführt, als Optimierungsparameter abhängig von der Legierungszusammensetzung, dem vertretbaren Materialabtrag und der erforderlichen Reinigungswirkung verwendet.

Günstige Temperaturen für die Lösungen der anodischen Reinigungsschritte liegen zwischen 10 und 40° C.

Die gesamte Behandlungszeit der anodischen Reinigungsschritte (bei mehreren in der Summe) kann beispielsweise zwischen 10 Sekunden und 5 Minuten liegen und hängt stark von der eingestellten Stromdichte, dem vertretbaren Materialabtrag und dem Verschmutzungsgrad ab.

Der Anteil der Phosphorsäure an den Lösungen für die anodischen Reinigungsschritte liegt bei 30-90 Vol.%, wobei die Phosphorsäure innerhalb dieses Volumenanteils 50-95 gewichtsprozentig sein kann. Die Lösungen bestehen vorteilhafterweise außer dem genannten Volumenanteil der Phosphorsäure von 30-90 Vol.% im Rest im wesentlichen aus dem Alkohol(-gemisch).

Die Reinigungswirkung des erfindungsgemäßen Verfahrens ist so gründlich und breit gestreut, dass chemische Vorbehandlungsschritte vor dem Einbringen in die Phosphorsäure und den Alkohol enthaltende Lösung entfallen können und aus Ökonomiegründen auch vorteilhafterweise wegfallen sollten. Die zu behandelnden Oberflächen können also direkt und trocken eingebracht werden.

Ein besonderer Vorteil der Erfindung liegt außerdem darin, dass sich auch auf regenerierten Legierungen gute Ergebnisse erzielen lassen, insbesondere kein Schlamm entsteht. Die metallischen Verunreinigungen von Regeneratmaterial haben bei konventionellen Verfahren zu erheblichen Problemen in der Reinigung geführt und häufig eine Reinigung und nachfolgende gute Beschichtung ganz verhindert.

Eine bevorzugte Anwendung der Erfindung liegt in der Vorbereitung von Zinklegierungsoberflächen für eine anschließende Beschichtung beliebiger Art. Für die Qualität der Beschichtung kommt es auf die Sauberkeit der Oberfläche wesentlich an, und zwar sowohl im Hinblick auf die optischen Eigenschaften als auch auf die Belastbarkeit der Beschichtung. Insbesondere bezieht sich die Erfindung dabei auf eine anschließende Metallisierung, die galvanisch oder außenstromlos erfolgen kann. Insoweit richtet sich die Erfindung auch auf das Gesamtverfahren aus der beschriebenen Reinigung und Passivierung und der nachfolgenden Beschichtung, insbesondere Metallisierung.

Im Folgenden werden zwei Ausführungsbeispiele für die Erfindung beschrieben, wobei dabei offenbarte Einzelmerkmale auch in anderen Kombinationen erfindungswesentlich sein können.

Als typisches Beispiel wird ein Teil aus einer Standard-Zinkdruckgusslegierung (in Frage kommen z.B. die Legierungen Z400 bis Z430) ohne.weitere chemische Reinigung trocken in ein Bad aus 60 prozentiger Phosphorsäure (H₃PO₄) mit 40 Vol.% Butanol eingebracht, und zwar anodisch gepolt. Die Stromdichte liegt beispielsweise bei 20 A/m² bei einer Temperatur von 25° C und einer Behandlungszeit, die etwa bei 30 s liegen kann.

Danach werden die Teile in neutralem Wasser (pH ca. 7) gespült. Die Oberfläche ist nun passiviert und kann in konventioneller Weise metallisiert werden. Bei dem Ausführungsbeispiel wird dazu eine elektrolytische Beschichtung mit Ni oder Cu oder einer Legierung daraus gewählt.

Da die Zinklegierungen aus einem Druckgussverfahren stammen, sind sie in der Regel mit Formtrennmitteln kontaminiert. Auch diese werden bei den dargestellten Reinigungsverfahren zuverlässig und vollständig entfernt.

## Patentansprüche

1. Verfahren zum Reinigen von Zink- oder Zinklegierungsoberflächen von Druckgussteilen, bei dem die Oberfläche passiviert wird,
**gekennzeichnet durch** einen Behandlungsschritt
in einer Losung, die Phosphorsäure und einen Alkohol enthält,
bei dem die Oberfläche anodisch geschaltet ist.

2. Verfahren nach Anspruch 1 mit einem abschließenden neutralen Spülschritt.

3. Verfahren nach Anspruch 1 oder 2, bei dem die Lösung einen Wassergehalt von höchstens 5 Vol.% aufweist.

4. Verfahren nach einem der vorstehenden Ansprüche, bei dem während dem Behandlungsschritt in der Lösung mit Phosphorsäure, bei dem die Oberfläche anodisch gepolt ist, die anodische Stromdichte im Bereich von 10 - 500 A/m² liegt.

5. Verfahren nach einem der vorstehenden Ansprüche, bei dem während dem Behandlungsschritt in der Lösung mit Phosphorsäure, bei dem die Oberfläche anodisch gepolt ist, die Temperatur der Lösung zwischen 10° und 40° C liegt.

6. Verfahren nach einem der vorstehenden Ansprüche, bei dem während dem Behandlungsschritt in der Lösung mit Phosphorsäure, bei dem die Oberfläche anodisch gepolt ist, die Gesamtbehandlungszeit zwischen 10 Sekunden und 5 Minuten liegt.

7. Verfahren nach einem der vorstehenden Ansprüche, bei dem während dem Behandlungsschritt in der Lösung mit Phosphorsäure, bei dem die Oberfläche anodisch gepolt ist, der Phosphorsäureanteil im Bereich von 30 - 90 Vol.% liegt.

8. Verfahren nach Anspruch 7, bei dem der Rest der Lösung im wesentlichen aus zumindest einem Alkohol besteht.

9. Verfahren nach Anspruch 7 oder 8, bei dem die Phosphorsäure in dem Volumenanteil 50-95 gewichtsprozentig ist.

10. Verfahren nach einem der vorstehenden Ansprüche, bei dem die Oberfläche ohne chemische Vorbehandlung in die Lösung mit Phosphorsäure und dem Alkohol eingebracht wird.

11. Verfahren nach einem der vorstehenden Ansprüche, bei dem die Zinklegierung aus Regeneratmaterial besteht.

12. Verfahren zum Beschichten einer Zink- oder Zinklegierungsoberfläche, bei dem die Oberfläche zunächst mit einem Verfahren nach einem der Ansprüche 1-11 gereinigt und passiviert und danach beschichtet wird.

13. Verfahren nach Anspruch 12, bei dem die Beschichtung eine Metallisierung ist.

## Claims

1. Method of cleaning zinc or zinc alloy surfaces of die cast components, in which the surface is passivated, **characterised by** a treatment step in a solution, which contains phosphoric acid and an alcohol, in which the surface is anodically connected.

2. Method as claimed in Claim 1 including a final neutral rinsing step.

3. Method as claimed in Claim 1 or 2, in which the solution has a water content of at most 5 % by vol.

4. Method as claimed in one of the preceding claims, in which the anodic current density is in the range of 10-500 A/m² during the treatment step in the solution with phosphoric acid, in which the surface is of anodic polarity.

5. Method as claimed in one of the preceding claims, in which the temperature of the solution is between 10° and 40°C during the treatment step in the solution with phosphoric acid, in which the surface is of anodic polarity.

6. Method as claimed in one of the preceding claims, in which the total treatment time is between 10 seconds and 5 minutes in the treatment step in the solution with phosphoric acid, in which the surface is of anodic polarity.

7. Method as claimed in one of the preceding claims, in which the phosphoric acid content is in the range of 30-90 % by vol. during the treatment step in the solution with phosphoric acid, in which the surface is of anodic polarity.

8. Method as claimed in Claim 7, in which the remainder of the solution substantially consists of at least one alcohol.

9. Method as claimed in Claim 7 or 8, in which the phosphoric acid in the volume constituent is 50-95 percent by weight.

10. Method as claimed in one of the preceding claims, in which the surface is introduced without chemical pre-treatment into the solution with phosphoric acid and the alcohol.

11. Method as claimed in one of the preceding claims, in which the zinc alloy consists of reclaimed material.

12. Method of coating a zinc or zinc alloy surface, in which the surface is initially cleaned and passivated with a method as claimed in one of Claims 1-11 and is then coated.

13. Method as claimed in Claim 12, in which the coating is a metal coating.

## Revendications

1. Procédé de nettoyage de surfaces en zinc ou en alliages de zinc de pièces moulées sous pression, dans lequel la surface est passivée
**caractérisé par** une étape de traitement dans une solution contenant de l'acide phosphorique et un alcool, dans laquelle la surface est branchée à l'anode.

2. Procédé selon la revendication 1 avec une étape suivante de rinçage neutre.

3. Procédé selon la revendication 1 ou 2, dans lequel la solution présente une teneur en eau de 5% de volume maximum.

4. Procédé selon l'une des revendications précédentes, dans lequel, pendant l'étape de traitement dans la solution d'acide phosphorique, dans laquelle la surface est polarisée de manière anodique, la densité de courant anodique étant de l'ordre de 10 à 500 A/m².

5. Procédé selon l'une des revendications précédentes, dans lequel, pendant l'étape de traitement dans la solution d'acide phosphorique, dans laquelle la surface est polarisée de manière anodique, la température de la solution est entre 10 et 40°C.

6. Procédé selon l'une des revendications précédentes, dans lequel, pendant l'étape de traitement dans la solution d'acide phosphorique, dans laquelle la surface est polarisée de manière anodique, le temps total de traitement est de l'ordre de 10 secondes à 5 minutes.

7. Procédé selon l'une des revendications précédentes, dans lequel, pendant l'étape de traitement dans la solution d'acide phosphorique, dans laquelle la surface est polarisée de manière anodique, la teneur en acide phosphorique est de l'ordre de 30 à 90 % en volume.

8. Procédé selon la revendication 7, dans lequel le reste de la solution est constitué essentiellement d'au moins un alcool.

9. Procédé selon la revendication 7 ou 8, dans lequel la teneur en acide phosphorique dans le teneur en volume est de 50 à 95 % en poids.

10. Procédé selon l'une des revendications précédentes, dans lequel la surface est plongée dans la solution d'acide phosphorique et d'alcool sans pré-traitement chimique.

11. Procédé selon l'une des revendications précédentes, dans lequel l'alliage de zinc est constitué de matériau récupéré.

12. Procédé de revêtement d'une surface en zinc ou en alliage de zinc, dans lequel la surface est d'abord nettoyée et passivée puis revêtue à l'aide d'un procédé selon l'une des revendications 1 à 11.

13. Procédé selon la revendication 12, dans lequel le revêtement est une métallisation.
